# EUROPÄISCHE PATENTSCHRIFT

(11) **EP 0 210 568 B1**
(45) Veröffentlichungstag und Bekanntmachung des Hinweises auf die Patenterteilung: **09.03.1994**
(21) Anmeldenummer: 86109982.8
(22) Anmeldetag: 21.07.1986
(51) Int. Cl.: B21C 29/00, B21C 9/00

(54) **Verfahren zum Strangpressen bzw. Strangziehen**
Extruding or continuous-casting process
Procédé d'extrusion, respectivement d'étirage

(30) Priorität: 02.08.1985 DE 3527864
(43) Veröffentlichungstag der Anmeldung: 04.02.1987
(73) Patentinhaber: Linde Aktiengesellschaft, 65189 Wiesbaden (DE)
(72) Erfinder: Rossmann, Manfred, Dr. Dipl.-Ing., D-8000 München 71 (DE); Strigl, Reinhard, Dipl.-Ing., D-8000 München 50 (DE)
(74) Vertreter: Schaefer, Gerhard, Dr.

(56) Entgegenhaltungen:
- FR-A- 980 780
- FR-A- 980 781
- GB-A- 777 845
- GB-A- 943 530
- GB-A- 1 025 593
- US-A- 2 206 977

## Beschreibung

Die Erfindung betrifft Verfahren zum Strangpressen bzw. Strangziehen von metallischem Material, bei dem das umzuformende Material durch eine formgebende Matrize gepreßt bzw. gezogen wird und bei dem die Abfuhr der Umformwärme durch Kühlung des vor der Matrize liegenden, umzuformenden Materials erreicht wird, wobei die Kühlung mittels eines Kühlmittels und mittels in Materialbewegungsrichtung vor der Matrize ausgeführtem, indirektem Wärmetausch erfolgt.

Das Strangpressen ist ein Umformverfahren zur Herstellung von vollen und hohlen Strängen mit den verschiedenartigsten, über die Länge gleichbleibenden Querschnittsformen. Ausgangsform bei Metallen ist meist ein zylindrischer Gußblock oder Walzstababschnitt, der aus dem Aufnehmer einer Strangpresse durch eine Matrizenöffnung, die dem Werkstückquerschnitt entspricht, verdrängt wird. Das Strangziehen ist ein Umformverfahrenzur Herstellung von Draht, Rohren und Profilstangen aus gewalzten Voll- und Hohlsträngen. Diese werden auf Strangziehmaschinen durch eine ortsfeste Ziehmatrize gezogen. Fertigungsziel ist ein maßgenaues, oberflächenglattes und dünnwandiges Halbzeug.

Beim Umformen des Blocks oder Bolzens bzw. Stranges in der Matrize in das gewünschte Profil entsteht Umformwärme. Die Menge an Umformwärme und die Geschwindigkeit ihrer Ableitung sind maßgebliche Faktoren für die Maximalgeschwindigkeit des Preß- bzw. Ziehvorganges und somit für die Leistung der Strangpreß- bzw. Strangziehanlage.

Bisher ist es bekannt, daß ein Teil der Umformwärme durch Einleiten von flüssigem Stickstoff in einen Ringkanal zwischen der Matrize und der diese stützenden Druckplatte abgeführt wird. Bei einer anderen Variante wird über eine Flachstrahl- oder Ringdüse von der Ablaufseite her gegen die Matrize flüssiger Stickstoff gesprüht. Die Kühlwirkung derartiger Verfahren ist jedoch begrenzt.

Im weiteren ist aus der FR-A 980 781 ein Verfahren zum Strangpressen von metallischen Materialien bekannt, bei dem ebenfalls entstehende Umformungswärme abgeführt wird, wobei hier insbesondere vor der Matrize durch indirektem Wärmetausch gekühlt wird. Die Kühlung erfolgt dabei mittels einer mit Kühlkanälen ausgestatteten Vormatrize, wobei als Kühlmittel insbesondere die Medien Öl oder Wasser vorgeschlagen sind, welche laufend der Vormatrize zu- und wieder abgeführt werden (siehe FR-A 980 781, Seite 2, 3. Absatz, linke Spalte). Auch mit dieser Vorgehensweise wird nur eine begrenzete Kühlwirkung erreicht.

Ferner ist in der GB-A 777,845 ein fachlich weiter entfernt liegendes Verfahren zur metallischen Ummantelung von elektrischen, bereits umhüllten Kabelkernen mittels einer Extrusionspresse beschrieben, bei dem das Risiko des Überhitzens der Umhüllung des den Kern bildenden Kabels beim Passieren der Presse oder beim zeitweisen Halten in der Presse reduziert wird. Dies wird gemäß der GB-A 777,845 durch das Ausführen einer Schnellverdampfung eines Mediums in der Nachbarschaft der Extrusionsöffnung für die auszubildende metallische Hülle erreicht, wobei wenigstens ein Teil der Zufuhrmenge des festen oder flüssigen, verdampfbaren Kühlmediums, z.B. festes Kohlendioxid oder flüssiger Stickstoff, verdampft wird. Bei diesem Verfahren bildet also vor allem die Vermeidung des Versengens der Außenschicht des Kabelkerns, bestehend aus Papier oder anderem dielektrischen Material, den Ausgangspunkt. Daher liegt eine Übertragung auf das reine Strangpressen oder Strangziehen nicht nahe.

Der Erfindung liegt die Augabe zugrunde, ein Verfahren zum Strangpressen oder Strangziehen mit Kühlung und in der eingangs näher definierten Art anzugeben, mit dem die Umformwärme auf wirksame und leistungssteigernde Weise abgeleitet werden kann.

Diese Aufgabe wird erfindungsgemäß dadurch gelöst, daß bei der verfahrensgemäßen Kühlung vor der Matrize als Kühlmittel ein tiefkaltes, inertes, verflüssigtes Gas verwendet wird, welches beim Kühlvorgang verdampft, wobei das dann gasförmige Kühlmittel zudem mit dem ablaufenden, soeben neugeformten Materialstrang in Kontakt gebracht wird und im Ablaufkanal so insgesamt eine inerte Atmosphäre erzeugt wird.

Erfindungsgemäß wird also dem umzuformenden Material Wärme an der Stelle innerhalb einer Strangpreß- bzw. Strangziehanlage entzogen, an der der größte Teil der Umformwärme entsteht, das heißt in Bewegungsrichtung des umzuformenden Materials vor der Matrize.

Aufgrund der Kühlwirkung an der Stelle der maximalen Wärmeentwicklung ist eine größere Preß- bzw. Ziehgeschwindigkeit möglich. Dadurch kann die Leistung einer Strangpreß- bzw. Strangziehanlage gesteigert werden.

Erfindungsgemäß wird insbesondere ein inertes Kühlmittel verwendet, wobei das Kühlmittelnach dem Wärmetausch mit dem umzuformenden Material in Kontakt mit dem aus der Matrize ablaufenden Strang gebracht wird. Diese Verfahrensweise ermöglicht ein Inertisieren des an die Matrize anschließenden Ablaufkanals, über den der gepreßte bzw. gezogene Strang die Matrize verläßt.

Die besonders intensive Kühlung gemäß der Erfindung und damit eine besonders rasche Abführung der Umformwärme wird dadurch erzielt daß als Kühlmittel ein tiefkaltes Gas, insbesondere ein verflüssigtes Gas verwendet wird. Als besonders zweckmäßig hat sich als Kühlmittel verflüssigter Stickstoff erwiesen.

Ein wesentlicher Bestandteil einer Strangpreß- bzw. Strangziehanlage ist die Matrize, durch die das umzuformende Material entweder mit Hilfe eines Stempels gepreßt oder mit Hilfe eines Ziehschlittens gezogen wird.

Eine Vorrichtung zur Durchführung des erfindungsgemäßen Verfahrens ist insgesamt gegeben mit einer Druckplatte (5), einer Matrize (6) und einer Aufnahmekammer für einen umzuformenden Materialblock (1) sowie einem sich an die Matrize sich anschließenden Strangablaufkanal (14), wobei ein Kühlmittelkanal (9) vor der Matrize (6) (bezüglich der Bewegungsrichtung des umzuformenden Materials!) angeordnet ist und dieser Kühlmittelkanal mit einer Zuleitung (15) und einer Ableitung (16) für ein Kühlmittel verbunden ist
und der Kühlmittelkanal außerdem eine zur Matrizenöffnung (12) koaxiale Öffnung besitzt, welche eine größere Querschnittsfläche aufweist als die Matrizenöffnung.

Insbesondere ist die erfindungsgemäße Vorrichtung zudem dadurch gekennzeichnet,
daß der Kühlmittelkanal (9) von einer Platte (8) mit einer kanalartigen Aussparung zusammen mit der Stirnfläche (17) der Matrize (6) gebildet ist, und die Ableitung (16) für das Kühlmittel mit dem Strangablaufkanal (14) verbunden ist.

In dieser besonders einfach zu fertigenden und eine besonders intensive Kühlung der obengenannten Matrizen-Stirnfläche ermöglichenden Ausgestaltung wird also der Kühlmittelkanal von einer Platte mit einer kanalartigen Aussparung und der Stirnfläche der Matrize gebildet.

In einer bevorzugten Ausgestaltung der Erfindung ist die Ableitung für das verdampfte Kühlmittel eine die Matrize durchsetzende und in den Strangablaufkanal mündende Stichbohrung.

In einer anderen vorteilhaften Variante der Erfindung ist die Ableitung für das Kühlmittel an einer außerhalb des aus Druckplatte und Matrize bestehenden Werkzeugs angeordnete Leitung angeschlossen, die ihrerseits direkt oder über Bohrungen in der Druckplatte in den Strangablaufkanal mündet.

Im folgenden soll ein Ausführungsbeispiel der Erfindung anhand schematischer Figuren erläutert werden.

Es zeigen:
- Figur 1: einen schematischen Querschnitt durch eine Strangpreßanlage
- Figur 2: die Verteilung der Temperatur beim Strangpressen.

Gemäß Figur 1 soll ein Block 1 durch Strangpressen in einen Werkstückstrang 7 umgeformt werden. Dazu wird der Block 1 in einen Aufnehmer 10 mit Innenbüchse 11 gegeben und mittels einer Preßscheibe 2 von einem Preßstempel 3 gegen ein Werkzeug gepreßt. Das Werkzeug besteht im wesentlichen aus einer Druckplatte 5 und einer Matrize 6. Druckplatte 5 und Matrize 6 werden von einem Werkzeughalter 4 aufgenommen. Strang 7 verläßt die Matrize durch einen Strangablaufkanal 14, der durch die Matrize 6, die Druckplatte 5 und den Werkzeugbehälter 4 hindurchführt.

Erfindungsgemäß ist in Bewegungsrichtung des umzuformenden Gutes vor der Matrize 6 ein Kühlmittelkanal, 9 angeordnet. Im Ausführungsbeispiel wird der Kühlmittelkanal 9 von der mit Bezugszeichen 17 bezeichneten Stirnfläche der Matrize 6 und einer Platte 8 mit einer kanalartigen Aussparung gebildet. Die Platte besitzt eine der Matrizenöffnung (Maß 12) ähnliche, jedoch größere Öffnung (Maß 13).

In den Kühlmittelkanal 9 münden eine Zuleitung 15 für ein Kühlmittel und eine Ableitung 16. Im Ausführungsbeispiel ist die Ableitung 16 für das Kühlmittel eine die Matrize 6 durchsetzende Stichbohrung. Die Stichbohrung mündet im Ausführungsbeispiel in einen Ringkanal 18, der seinerseits über Bohrungen 19 mit dem Strangablaufkanal 14 verbunden ist. Ringkanal 18 und Bohrungen 19 stellen schematisch ein Kühlsystem dar, das herkömmlicherweise zur Abführung der Umformwärme diente. Dieses Kühlsystem kann erfindungsgemäß weiterverwendet werden und dient nunmehr aber dazu, im Ringkanal erwärmtes, inertes Kühlmittel in den Strangablaufkanal 14 zu leiten.
Erfindungsgemäß ist der Kühlmittelkanal 9 an der Stelle in der Strangpresse angeordnet, an der ohne den Kühlmittelkanal der größte Teil der Umformwärme gebildet würde. Hierzu wird auf Fig.2 verwiesen, in der die Verteilung der Temperatur beim adiabatischen Strangpressen mittels Isothermen 20 dargestellt ist. Diese Temperaturverteilung vor der schematisch dargestellten Matrize 6 mit Stirnfläche 17 stellt sich ein, wenn kein Kühlmittelkanal 9 vor der Matrize angeordnet ist. Die Positition des erfindungsgemäßen Kühlmittelkanals 9 ist in Figur 2 schematisch angedeutet. Durch das erfindungsgemäß Vorsetzen eines Kühlmittelkanals vor die Matrize 6 wird der Bereich der maximalen Wärmeentwicklung von der Matrize weg verlagert. Außerdem wird die Umformwärme direkt am Ort ihres Entstehens abgeführt, so daß die Matrize im Vergleich zu herkömmlichen Verfahren weitaus weniger aufgeheizt wird. Erfindungsgemäß wird bevorzugt verflüssiger Stickstoff verwendet, der eine besonders intensive Kühlung ermöglicht.

Flüssiger Stickstoff wird über Zuleitung 15 in Kanal 9 eingeleitet. Dort verdampft der flüssige Stickstoff in indirektem Wärmetausch mit dem umzuformenden Material. Der durch die Umformwärme verdampfte Stickstoff strömt durch Ableitung 16, Ringkanal 18 sowie Stichbohrungen 19 in den Strangablaufkanal 14. Dort wird vorhandene Luft verdrängt, so daß im Strangablaufkanal eine inerte Atmosphäre herrscht.

Das erfindungsgemäß Verfahren bzw. die erfindungsgemäße Vorrichtung kann zum Strangpressen bzw. Strangziehen aller Metalle und Legierungen dienen. Bevorzugt wird das erfindungsgemäße Strangpreßverfahren jedoch auf das Verpressen schwer verpreßbarer Materialien angewendet.

Zusammenfassend ist festzustellen, daß mit dem erfindungsgemäßen Verfahren aufgrund der besseren Verteilung der Umformwärme sowie der raschen Ableitung der Umformwärme eine optimale, intensive Kühlwirkung erzielt wird.

Dadurch ist eine Steigerung der Preßgeschwindigkeit (Ziehgeschwindigkeit) und letztlich auch der Leistung der Strangpreß- bzw. Strangziehanlage möglich.

## Patentansprüche

1. Verfahren zum Strangpressen bzw. Strangziehen von metallischem Material, bei dem das umzuformende Material durch eine formgebende Matrize gepreßt bzw. gezogen wird und bei dem die Abfuhr der Umformwärme durch Kühlung des vor der Matrize liegenden, umzuformenden Materials erreicht wird, wobei die Kühlung mittels eines Kühlmittels und in Materialbewegungsrichtung vor der Matrize ausgeführtem, indirektem Wärmetausch erfolgt,
dadurch gekennzeichnet, daß als Kühlmittel ein tiefkaltes, inertes, verflüssigtes Gas verwendet wird, welches beim Kühlvorgang verdampft,
wobei das dann gasförmige Kühlmittel mit dem ablaufenden, soeben neugeformten Material in Kontakt gebracht wird und im Ablaufkanal so insgesamt eine inerte Atmosphäre erzeugt wird.

2. Verfahren nach Anspruch 1, dadurch gekennzeichnet, daß als Kühlmittel verflüssigter Stickstoff verwendet wird.

3. Vorrichtung zum Durchführung des Verfahrens nach einem den Ansprüche 1 und 2 mit einer Druckplatte (5), einer Matrize (6) und einer Aufnahmekammer für einen umzuformenden Materialblock (1) sowie einem sich an die Matrize sich anschließenden Strangablaufkanal (14),
wobei ein Kühlmittelkanal (9) vor der Matrize (6) bezüglich der Bewegungsrichtung des umzuformenden Materials angeordnet ist und dieser Kühlmittelkanal mit einer Zuleitung (15) und einer Ableitung (16) für ein Kühlmittel verbunden ist
und der Kühlmittelkanal eine zur Matrizenöffnung (12) koaxiale Öffnung besitzt, welche eine größere Querschnittsfläche aufweist als die Matrizenöffnung, dadurch gekennzeichnet,
daß der Kühlmittelkanal (9) von einer Platte (8) mit einer kanalartigen Aussparung zusammen mit der Stirnfläche (17) der Matrize (6) gebildet ist, und die Ableitung (16) für das Kühlmittel mit dem Strangablaufkanal (14) verbunden ist.

4. Vorrichtung nach Anspruch 3, dadurch gekennzeichnet, daß die Ableitung (16) für das Kühlmittel eine die Matrize (6) durchsetz ende und in den Strangablaufkanal (14) mündende Stichbohrung ist.

5. Vorrichtung nach Anspruch 3, dadurch gekennzeichnet, daß die Ableitung (16) für das Kühlmittel in eine außerhalb des aus Druckplatte (5) und Matrize (6) bestehenden Werkzeugs angeordnete Leitung mündet, die ihrerseits direkt oder über Bohrungen in der Druckplatte in den Strangablaufkanal mündet.

## Claims

1. A process for the extrusion or continuous drawing of metallic material, wherein the material to be reshaped is extruded or drawn through a shaping die and wherein the reshaping heat is discharged by cooling the material to be reshaped located upstream of the die, where the cooling is effected by means of a coolant and by means of indirect heat exchange executed upstream of the die considered in the direction of movement of the material,
characterised in that a low-temperature, inert, liquified gas is used as coolant, which gas evaporates during the cooling process, where the coolant, which is then in gaseous form, is brought into contact with the issuing material which has just been reshaped, whereby overall an inert atmosphere is produced in the discharge channel.

2. A process as claimed in Claim 1, characterised in that liquified nitrogen is used as coolant.

3. A device for the execution of the process claimed in one of Claims 1 and 2, with a pressure plate (5), a die (6) and a receiving chamber for a material block (1) to be reshaped, and with a billet discharging channel (14) connected to the die, where a coolant channel (9) is arranged upstream of the die (6) considered in the direction of movement of the material to be reshaped, and this coolant channel is connected to a supply line (15) and an outlet line (16) for a coolant, and the coolant channel possesses an opening which is coaxial with the die opening (12) and which possesses a larger cross-sectional area than the die opening, characterised in that the coolant channel (9) is formed by a plate (8) with a channel-like opening together with the end face (17) of the die (6), and the outlet line (16) for the coolant is connected to the billet discharging channel (14).

4. A device as claimed in Claim 3, characterised in that the outlet line (16) for the coolant is a tapping bore which passes through the die (6) and leads into the billet discharging channel (14).

5. A device as claimed in Claim 3, characterised in that the outlet line (16) for the coolant leads into a line which is arranged outside of the tool, which latter is composed of pressure plate (5) and die (6), and which itself leads into the billet discharging channel either directly or via bores in the pressure plate.

## Revendications

1. Procédé d'extrusion ou d'étirage en continu de matériau métallique, dans lequel on presse ou on tire le matériau à mettre en forme à travers une filière ou matrice de mise en forme et dans lequel on obtient l'évacuation de la chaleur de mise en forme par refroidissement du matériau à mettre en forme situé devant la matrice, le refroidissement étant réalisé à l'aide d'un moyen refrigérant et d'un échange de chaleur indirect qui se fait dans la direction de déplacement du matériau, devant la matrice, caractérisé en ce que l'on utilise comme moyen réfrigérant un gaz liquéfié inerte fortement réfrigéré, qui s'évapore au cours du processus de refroidissement, le moyen réfrigérant, alors sous forme gazeuse, étant amené en contact avec le matériau qui sort par écoulement et qui vient d'être mis en forme tout en créant en même temps dans le canal découlement une atmosphère inerte.

2. Procédé selon la revendication 1, caractérisé en ce que l'on utilise comme moyen refrigérant de l'azote liquide.

3. Dispositif pour la mise en oeuvre du procédé selon l'une des revendications 1 et 2, comprenant un plateau de pression (5), une filière matrice (6) et une chambre de réception pour un bloc de matériau (1) à mettre en forme, ainsi qu'un canal (14) d'écoulement du profil extrudé se raccordant à la filière, dans lequel un canal de moyen réfrigérant (9) est disposé devant la matrice (6) par rapport à la direction de déplacement du matériau à mettre en forme, et dans lequel ce canal de moyen réfrigérant est relié à une canalisation d'amenée (15) et à une canalisation d'évacuation (16) pour un moyen réfrigérant, et dans lequel le canal de moyen réfrigérant comporte une ouverture coaxiale à l'orifice de filière (12) et qui présente une surface de section transversale supérieure à celle de l'orifice de filière, caractérisé en ce que le canal de moyen réfrigérant (9) est constitué d'une plaque (8) munie d'une découpe en forme de canal coopérant avec la surface frontale (17) de la filière (6) et en ce que la canalisation d'évacuation (16) pour le moyen réfrigérant est reliée au canal d'écoulement du profil extrudé.

4. Dispositif selon la revendication 3, caractérisé en ce que la canalisation d'évacuation (16) pour le moyen réfrigérant est constitué d'un alésage percé traversant la filière (6) et débouchant dans le canal d'écoulement de profil extrudé (14).

5. Dispositif selon la revendication 3, caractérisé en ce que la canalisation d'évacuation (16) pour le moyen réfrigérant débouche dans une canalisation disposée à l'extérieur de l'outil qui se compose d'un plateau de pression (5) et de la filière (6), et qui, de son côté débouche directement ou par des alésages ménagés dans le plateau de pression, dans le canal d'écoulement du profil extrudé.
